# EUROPÄISCHE PATENTANMELDUNG

(11) **EP 4 592 407 A1**
(43) Veröffentlichungstag der Anmeldung: **30.07.2025**
(21) Anmeldenummer: 24154101.0
(22) Anmeldetag: 26.01.2024
(51) Int. Cl.: C21D 1/76, C21D 8/02, C21D 9/46, C22C 38/02, C22C 38/04, C22C 38/06, C22C 38/12, C22C 38/14, C22C 38/20, C22C 38/22, C22C 38/26, C22C 38/28, C22C 38/32, C22C 38/34

(54) **HÖCHSTFESTER STAHL MIT GUTEN UMFORM- UND OBERFLÄCHENEIGENSCHAFTEN**

(71) Anmelder: ThyssenKrupp Steel Europe AG, 47166 Duisburg (DE)
(72) Erfinder: Blumenau, Marc, 44287 Dortmund (DE); Hisker, Frank, 46240 Bottrop (DE); Rezanka, Stefan, 41199 Mönchengladbach (DE); Thiessen, Richard Georg, 6581 JK Malden (NL)
(74) Vertreter: ThyssenKrupp Steel Europe AG

(57) **Zusammenfassung**

Die vorliegende Erfindung betrifft einen unbeschichteten, hochfesten Stahl mit guten Umform- und Oberflächeneigenschaften und sein Herstellungsverfahren, sowie ein Bauteil aus dem Stahl. Der Stahl weist eine gute Oberfläche mit einer Rauheit *Rₐ* = 0,5 *µm* - 1,8 *µm* und einer Spitzenzahl *R_{PC}* ≥ 40 *cm*⁻¹ auf.

## Beschreibung

Die Erfindung betrifft einen hochfesten Stahl mit guten Umform- und Oberflächeneigenschaften und seine Herstellungsverfahren, sowie ein Bauteil aus dem Stahl.

Bei den in der Erfindung beschriebenen Stahlflachprodukten handelt es sich typischerweise um Walzprodukte, wie Stahlbänder oder Bleche sowie daraus hergestellte Zuschnitte und Platinen.

Mechanische Eigenschaften, wie Zugfestigkeit Rₘ, Streckgrenze R_{p0,2}, Bruchdehnung A₈₀, die hier berichtet werden, sind im Zugversuch gemäß DIN-EN ISO 6982-1:2017 ermittelt worden, soweit nicht ausdrücklich anders angegeben.

In der vorliegenden Anmeldung sind alle Angaben zu Gehalten bezüglich der Stahlzusammensetzung auf das Gewicht bezogen, sofern nicht ausdrücklich anders erwähnt. Alle nicht näher bestimmten, im Zusammenhang mit einer Stahllegierung stehenden "%-Angaben" sind daher als Angaben in "Gew.-%" zu verstehen.

Im Folgenden ist der Begriff unbeschichtetes Stahlfachprodukt so zu verstehen, dass sich kein Korrosionsüberzug beispielsweise durch Schmelztauchbeschichtung oder elektrolytisch hergestellte Beschichtungen auf der Oberfläche des Stahlflachprodukts befindet.

Mit Ausnahme der auf das Volumen (Angabe in "Vol.-%") bezogenen Angaben zum Restaustenit-Gehalt des Gefüges eines erfindungsgemäßen Blechformteils beziehen sich Angaben zu den Gehalten der verschiedenen Gefügebestandteile jeweils auf die Fläche eines Schliffs einer Probe des jeweiligen Erzeugnisses (Angabe in Flächenprozent "Flächen-%"), soweit nicht ausdrücklich anders angegeben.

Das Gefüge wird an Querschliffen bestimmt, die einer Ätzung mit 3 % Nital (alkoholische Salpetersäure) unterzogen werden. Die Gefügebestimmung erfolgt im Rasterelektronenmikroskop bei 5000-facher Vergrößerung für die Bestimmung des Anteils des plattenartigen und anderen nicht plattenartigen Bainits und bei 20.000 - bis 50.000-facher Vergrößerung für die Bestimmung der Plattenlänge, -breite und des Plattenabstands. Der Anteil an Restaustenit wird in einer Untersuchung mittels Röntgenbeugung (XRD) nach ASTM E975 bestimmt.

Alle Bandtemperaturen im Prozess können beispielweise mit einem handelsüblichen Pyrometer bestimmt werden.

In der vorliegenden Anmeldung meint gleiche Atmosphäre (d.h.: Aᵢ = Aⱼ), dass die Taupunkte und bevorzugt die Anteile an Wasserstoff, Sauerstoff und Stickstoff im Rahmen der Messungenauigkeit übereinstimmen.

Aus dem Stand der Technik sind hochfeste Stähle mit guten Umformeigenschaften für Anwendungen beispielsweise im Automobilbau bekannt. Hochfeste Stähle zeichnen sich durch einen hohen Anteil an Legierungselementen aus, wobei die Legierungselemente zur Festigkeitssteigerung beitragen. Gleichzeitig muss der Stahl gute Dehnungseigenschaften aufweisen.

Aus der EP 2 710 158 A1 ist ein ultrahochfestes, kaltgewalztes Stahlblech bekannt, das in Masse-% 0,10 - 0,50 % C, 0,01 - 2,5 % Si, 1,0 - 3,5 % Mn, nicht mehr als 2,5 % Al, nicht mehr als 0,020 % P, nicht mehr als 0,005 % S, und nicht mehr als 0,02 % N, wahlweise des Weiteren ein oder mehrere Elemente aus 0,01 - 0,50 % Cr, 0,01 - 0,5 % Mo, 0,01 - 0,1 % V, 0,001 - 0,15 % Ti, 0,02 - 0,05 % Nb, wobei für die Summe von V, Ti, Nb ≤ 0,2 % gilt, 0,0005 - 0,005 % B, nicht mehr als 0,01 % Ca besteht und ein Gefüge von weniger als 5 % Ferrit, weniger als 5 % Bainit, 5 - 70 % unangelassenem Martensit, 5 - 30 % Restaustenit und 25 - 80 % angelassenem Martensit aufweist, wobei mindestens 99 % der im angelassenen Martensit enthaltenen Eisenkarbide eine Größe von weniger als 500 nm aufweist. Diese Eigenschaften führen zu einer guten Dehngrenze und Festigkeit.

Oft werden hochfeste Stähle elektrolytisch beschichtet oder schmelztauchbeschichtet z.B. in der EP 2 258 886 B1. Es zeigt sich allerdings die Notwendigkeit, ein ultrahochfestes, kaltgewalztes Stahlblech zur Verfügung zu stellen, welches unbeschichtet eingesetzt wird. Hierbei zeigen sich durch den hohen Legierungsanteil, insbesondere den sauerstoffaffinen Elementen Si und Al, viele Oberflächenfehler.

Daher ist die Aufgabe der vorliegenden Erfindung ein hochfestes Stahlflachprodukt mit guten Dehnungseigenschaften und guten Oberflächeneigenschaften, sowie dessen Herstellungsverfahren zur Verfügung zu stellen. Des Weiteren kann es notwendig sein, dass das Stahlflachprodukt mit den guten Oberflächeneigenschaften auch optimierten Umformeigenschaften aufweist.

Gelöst wird die Aufgabe durch ein Verfahren zur Herstellung eines hochfesten Stahlflachprodukt, in dem die Taupunkte und somit die verschiedenen Oxidschichten in den einzelnen Arbeitsschritten gezielt kontrolliert werden. Dadurch stellt sich ein Stahlflachprodukt mit besonders guten Oberflächeneigenschaften mit einer Rauheit *Rₐ* = 0,5 *µm* - 1,8 *µm* und einer Spitzenzahl *R_{PC}* ≥ 40 *cm*⁻¹ein.

Das Herstellungsverfahren umfasst mindestens die folgenden Arbeitsschritte:
a. Bereitstellen eines kaltgewalzten Stahlflachprodukts, welches einen Stahl umfasst, der aus den folgenden Elementen besteht:

| | |
|---|---|
| C: | 0,10 - 0,5 %; |
| Mn: | 1,0 - 3,0 %; |
| Si: | 0,9 -1,7 %; |
| P: | ≤ 0,020 %; |
| S: | ≤ 0,005 %; |
| N: | ≤ 0,008 % |

sowie optional eines oder mehrere der folgenden Elemente

| | |
|---|---|
| AI: | 0,01 - 1,5 %; |
| Cr: | 0,05 - 1 %; |
| Mo: | 0,05 - 0,2 %; |
| B: | 0,0004 - 0,002 %; |
| Cu: | 0,05 - 0,2 %; |
| | 0,005 % ≤ Ti+Nb+V ≤ 0,2 %; |

und als Rest aus Eisen und unvermeidbaren Elementen.
b. Aufheizen des kaltgewalzten Stahlflachprodukts auf eine Ofeneintrittstemperatur.
c. Aufheizen des kaltgewalzten Stahlflachprodukts von T₀ in einer Atmosphäre A₁ auf eine Temperatur T₁, wobei T₁ = 650 °C - 750 °C und der Taupunkt T_{P1} der Atmosphäre A₁ im Bereich (-60 °C) bis (-5 °C) liegt.
d. Aufheizen und Durchwärmen des kaltgewalzten Stahlflachprodukts bei einer Temperatur T₄ für t₄ = 5 s - 300 s, wobei T₁ ≤ T₄ ≤ 950 °C und T₄ ≥ A_{c3} -30 °C, das Durchwärmen in einer Atmosphäre A₄ erfolgt und der Taupunkt T_{P4} der Atmosphäre A₄ im Bereich (-60 °C) bis (-0 °C) liegt.
e. Abkühlen des kaltgewalzten Stahlflachprodukts mit einer Abkühlrate ϑ₅ = 10 °C/s - 100 °C/s in einer Atmosphäre A₅ auf eine Temperatur T₅, wobei T₅ = (T_{Ms} + 40 °C) - (T_{MS} - 175 °C) und T₅ ≤ 550 °C und der Taupunkt T_{P5} der Atmosphäre A₅ im Bereich (-60 °C) bis (-0 °C) liegt.
f. Einstellen und Halten des kaltgewalzten Stahlflachprodukts auf einer Temperatur T₆ in einer Atmosphäre A₆ für eine Haltezeit t₆ = 1 s - 60 s, wobei T₆ = T_{MS} -(T_{MS} - 175 °C), und der Taupunkt T_{P6} der Atmosphäre A₆ im Bereich (-60 °C) bis (-5 °C) liegt.
g. Wiederaufheizen des kaltgewalzten Stahlflachprodukts mit einer Aufheizrate ϑ₇ = 2 °C/s - 100 °C/s in einer Atmosphäre A₇ auf eine Temperatur T₇, wobei T_{MS} < T₇ ≤ 510 °C und der Taupunkt T_{P7} der Atmosphäre A₇ im Bereich (-60 °C) bis (-5 °C) liegt.
h. Einstellen und Halten des kaltgewalzten Stahlflachprodukts auf einer Temperatur T₈, wobei T_{MS} < T₈ ≤ 510 °C, in einer Atmosphäre A₈ für eine Gesamtzeit für das Wiederaufheizen, Einstellen und Halten von t₈ = 10 s - 600 s, wobei der Taupunkt T_{P8} der Atmosphäre A₈ im Bereich (-60 °C) bis (-5 °C) liegt.
i. Abkühlen des kaltgewalzten Stahlflachprodukts mit einer Abkühlrate ϑ₁₀ > 5 °C/s auf eine Temperatur T₁₀, wobei T₁₀ ≤ 60 °C.
j. Dressieren des Stahlflachprodukts mit mindestens einem Umformstich und einem Gesamtdressiergrad D = 0,1 % - 0,8 %.

In einer bevorzugten Ausführung umfasst das Verfahren zum Herstellen eines hochfesten, unbeschichteten Stahlflachprodukts keine weiteren Arbeitsschritte und das Verfahren besteht aus den Schritten a bis j.

In einer besonderen Ausführungsform finden zwischen zwei aufeinanderfolgenden Schritten keine weiteren Temperaturänderungen statt, besonders bevorzugt gilt dies für alle Paare von aufeinanderfolgenden Schritten. Dies bedeutet beispielsweise, dass nach dem Schritt e) (Abkühlen auf T₅) direkt T₆ eingestellt und gehalten wird.

Im Folgenden werden die einzelnen Arbeitsschritte detailliert beschreiben:

### Arbeitsschritt a)

Das bereitgestellte, kaltgewalzte Stahlflachprodukt wird auf konventionelle Weise hergestellt. Die konventionelle Weise umfasst das Vergießen des Stahls zu einer Bramme, Wiedererwärmen der Brammen, Warmwalzen, Haspeln des Warmbandes, Beizen des Warmbandes und Kaltwalzen des Warmbandes. Für die erfindungsgemäße Zusammensetzung der Bramme und des erfindungsgemäßen Stahlflachprodukts und deren optionalen Variationsmöglichkeiten gelten die nachstehenden Erläuterungen bezüglich der Zusammensetzung.

Kohlenstoff "C" ist in dem erfindungsgemäßen Stahl in Gehalten von 0,10 % bis 0,5 % enthalten. Kohlenstoff unterstützt im erfindungsgemäßen Stahl die Bildung und Stabilisierung des Austenits. Insbesondere erfolgt die Stabilisierung während des Abschreckens und der folgenden Glühbehandlung. Des Weiteren erhält der Stahl durch die Zugabe von C eine hohe Festigkeit, da die Festigkeit des Martensits, welcher sich während des Prozesses bildet, gesteigert wird. Daher soll der C-Gehalt mindestens 0,10 %, bevorzugt 0,12 %, besonders bevorzugt 0,15 % betragen. Auf der anderen Seite wird die Martensit-Starttemperatur mit steigendem C-Gehalt zu immer tieferen Temperaturen verschoben, so dass möglicherweise kein bzw. nur ein zu geringer Anteil an Niedrigtemperaturphasen gebildet werden kann. Aus diesem Grund sollte der C-Gehalt im erfindungsgemä-βen Stahl maximal 0,5 %, bevorzugt 0,4 %, besonders bevorzugt 0,5 % betragen.

Silizium "Si" wird zur Einstellung des besonderen Gefüges in dieser Erfindung benötigt, denn es verzögert die Zementitbildung. Durch einen zu hohen Anteil an Zementit würde der Kohlenstoff in Karbiden gebunden sein und stünde während des Prozesses nicht mehr für die Stabilisierung des Restaustenits zur Verfügung und die Dehnung würde sich verschlechtern. Daher muss Silizium mit mindestens 0,9 %, bevorzugt mindestens 1,05 %, besonders bevorzugt mindestens 1,10 %, im erfindungsgemäßen Stahl vorliegen. Ein zu hoher Siliziumgehalt führt andererseits zu einer schlechten Oberflächenqualität, so dass der erfindungsgemäße Stahl maximal 1,7 %, besonders bevorzugt maximal 1,5 % aufweist.

In einer besonderen Ausführungsform umfasst der erfindungsgemäße Stahl C ≤ 0,16 % und Si ≤ 1,2 %, bevorzugt C ≤ 0,15 % und Si ≤ 1,2 %, besonders bevorzugt C ≤ 0,15 % und Si ≤ 1,1 %. In dieser besonderen Ausführungsform kann insbesondere bevorzugt C ≥ 0,12 %, besonders bevorzugt C ≥ 0,15 %, und bevorzugt Si ≥ 0,9 %, besonders bevorzugt Si ≥ 1,05 % aufweisen.

In einer alternativen Ausführungsform weist der erfindungsgemäße Stahl C > 0,16 % und Si >1,2 %, bevorzugt C > 0,16 % und Si ≥ 1,25 %, besonders bevorzugt C ≥ 0,18 % und Si ≥ 1,3 %, insbesondere bevorzugt C ≥ 0,20 % und Si ≥ 1,4 %, auf. In dieser besonderen Ausführungsform kann insbesondere bevorzugt C ≤ 0,5 %, besonders bevorzugt C ≤ 0,5 % und bevorzugt Si ≤ 1,7 %, besonders bevorzugt Si ≤ 1,5 % aufweisen.

Im erfindungsgemäßen Stahl ist Mangan "Mn" enthalten. Mit einem Gehalt ab 1,0 % ermöglicht Mn die Martensitbildung, da die Perlitbildung unterdrückt wird. Als vorteilhaft hat sich ein Anteil von mindestens 1,2 % und besonders vorteilhaft ein Anteil von mindestens 1,5 % herausgestellt. Allerdings kann ein zu hoher Mn-Anteil zu starken Seigerungen führen, weswegen der Mn-Anteil auf 3,0 % beschränkt ist. Außerdem schränkt ein hoher Mn-Anteil die Schweißeignung stark ein und verringert den Korrosionswiderstand. Daher hat sich ein Mn-Anteil von maximal 2,5 % und insbesondere von 2,3 % als besonders vorteilhaft herausgestellt.

Die Zugabe von Phosphor "P" schränkt die Schweißeignung stark ein und sollte daher auf 0,020 % beschränkt sein, wobei Gehalte von 0,018 %, insbesondere von 0,015 % besonders vorteilhaft sind. Im erfindungsgemäßen Stahl hat es sich herausgestellt, dass es vorteilhaft sein kann, wenn P mit mindestens 0,002 %, insbesondere 0,006 %, enthalten ist, da dadurch die Mischkristallhärtung gefestigt wird.

Schwefel "S" kann zur Bildung von Mn-Sulfiden führen, welche die Umformbarkeitseigenschaften stark verschlechtern. Daher ist im erfindungsgemäßen Stahl der Gehalt auf 0,005 % beschränkt, wobei eine Beschränkung auf 0,004 % und insbesondere auf 0,005 % vorteilhaft sein kann. Eine Verunreinigung mit Schwefel lässt sich während der Stahlherstellung nicht komplett vermeiden.

Stickstoff "N" kann bei Gehalten über 0,010 % zur Bildung von groben Nitriden führen, was zu einer verschlechterten Umformbarkeit führt. Zur Vermeidung dieser Nitride hat sich ein maximaler Gehalt von 0,008 % als besonders vorteilhaft herausgestellt. Während der Stahlherstellung lässt sich eine Verunreinigung durch Stickstoff nicht komplett vermeiden.

Neben den zuvor erläuterten Verunreinigungen P, S, und N können auch noch weitere Elemente als Verunreinigungen im Stahl vorhanden sein. Diese weiteren Elemente werden unter den "unvermeidbaren Verunreinigungen" zusammengefasst. Bevorzugt beträgt der Gehalt an diesen "unvermeidbaren Verunreinigungen" in Summe maximal 0,2 %, bevorzugt maximal 0,1 %. Die nachfolgend beschriebenen optionalen Legierungselemente "Al, Cr, Mo, B, Cu, Ti, Nb", für die eine Untergrenze angegeben ist, können auch in Gehalten unterhalb der jeweiligen Untergrenze als unvermeidbare Verunreinigungen im Stahlsubstrat vorkommen. In dem Fall werden sie ebenfalls zu den "unvermeidbaren Verunreinigungen" gezählt, deren Gesamtgehalt auf maximal 0,2 %, bevorzugt maximal 0,1 % begrenzt ist.

Aluminium "Al" kann dem erfindungsgemäßen Stahl zur Desoxidation und zum Abbinden von gegebenenfalls vorhandenem Stickstoff hinzugefügt werden. Außerdem kann Aluminium eingesetzt werden, um den Restaustenitanteil zu erhöhen. Ein höherer Restaustenitanteil ergibt sich bei Zugabe von Aluminium durch eine Verzögerung der Bildung von Zementitausscheidungen. Es hat sich hierfür im erfindungsgemäßen Stahlflachprodukt ein Aluminiumanteil von mindestens 0,01 %, bevorzugt 0,05 % als vorteilhaft herausgestellt. Anderseits kann ein zu hoher Alumniumanteil zu einer Bildung von groben Al-Nitriden führen, die zu einer versprödenden Wirkung und damit zu einer schlechteren Umformbarkeit führen. Zudem können höhere Al-Gehalte zu einem schlechteren Gießverhalten führen, da Aluminiumverbindungen zu Clogging führen können. In der vorliegenden Erfindung ist daher eine Begrenzung des Aluminiumgehaltes auf 1,5 %, bevorzugt 0,8 %, besonders bevorzugt 0,4 % vorgesehen.

Chrom "Cr" ist ein effektiver Inhibitor des Perlits, trägt zur Festigkeit bei. Ein Chromanteil von mindestens 0,10 % hat sich als besonders vorteilhaft herausgestellt. Chrom kann allerdings durch die Bildung von Cr-Oxiden zu Korngrenzenoxidation führen. Daher ist der Chromgehalt hier auf 1,0 %, bevorzugt 0,9 %, begrenzt.

Molybdän "Mo" bildet ebenfalls bei geringen Mengen feine, festigkeitssteigernde Kohlenstoffnitride. Daher hat sich eine Zugabe von mindestens 0,05 % als vorteilhaft herausgestellt. Der festigkeitssteigernde Effekt der Kohlenstoffnitride erschöpft sich allerdings, sobald der Molybdängehalt zu groß wird. Außerdem können hohe Gehalte von Molybdän die Kaltformbarkeit und die Schweißeigenschaften verschlechtern. Hier hat sich ein Gehalt von maximal 0,2 %, bevorzugt 0,10 %, besonders bevorzugt 0,07 %, als vorteilhaft herausgestellt.

Die Zugabe von Bor "B" führt zu einem feinkörnigen Gefüge, da Bor an die Phasengrenzen segregiert und deren Bewegung blockiert. Dafür können dem erfindungsgemäßen Stahl mindestens 0,0004 %, besonders bevorzugt mindestens 0,0005 %, hinzugefügt werden. Die Auswirkung von B ist bei einem Gehalt von maximal 0,002 % gesättigt.

Die Zugabe von Kupfer "Cu" in das erfindungsgemäße Stahlflachprodukt kann sehr feine festigkeitssteigernde Cu-Ausscheidungen bilden. Daher kann eine Zugabe von mindestens 0,05 %, bevorzugt 0,10 % vorteilhaft in der vorliegenden Erfindung sein. Allerdings sollte der Kupfergehalt auf 0,2 % begrenzt sein, da es im Warmwalzprozess ansonsten zur sogenannten Rotbrüchigkeit, d.h. es bilden sich Risse in der Bramme, kommen kann.

Dem erfindungsgemäßen Stahl können in einer besonderen Ausführungsform Mikrolegierungselemente (=MLE) (bevorzugt Ti und/oder Nb und/oder V) hinzugefügt werden. Im Sinne dieser Erfindung wird Bor nicht zu den Mikrolegierungselementen gezählt. Diese Elemente tragen durch die Bildung sehr fein verteilter Karbide zu einer höheren Festigkeit bei. Ein minimaler MLE-Gehalt in Summe von 0,005 % führt zum Einfrieren von Korn- und Phasengrenzen während der Glühbehandlung. Eine zu hohe Konzentration der MLE, welche die Karbidbildung und Phasengrenzenimmobilität stark fördert, ist hingegen schädlich für die Stabilisierung des Restaustenits. Daher sollte die MLE-Konzentration in Summe auf maximal 0,2 % beschränkt sein.

### Arbeitsschritt b)

Das kaltgewalzte Stahlflachprodukt wird auf eine Ofeneintrittstemperatur aufgeheizt. Die Ofeneintrittstemperatur ist die Temperatur, die das Stahlflachprodukt beim Eintritt in den Ofen in der Mitte des Blechs aufweist. Die Ofeneintrittstemperatur beträgt bevorzugt wenigstens 10 °C, besonders bevorzugt 15 °C. Die Ofeneintrittstemperatur sollte bevorzugt nicht über 100 °C, besonders bevorzugt 50 °C, insbesondere bevorzugt 35 °C, betragen.

### Arbeitsschritt c)

Das erfindungsgemäße Stahlflachprodukt wird von T₀ auf eine Temperatur T₁ in einer Atmosphäre A₁ aufgeheizt. Die Temperatur T₁ beträgt mindestens 650 °C, bevorzugt 670 °C. Die Temperatur T₁ beträgt maximal auf 750 °C, bevorzugt 750 °C, da oberhalb dieser Temperatur Rekristallisationsprozesse beginnen und die Prozessbedingungen gemäß Arbeitsschritt d) eingestellt werden müssen.

Die erfindungsgemäß eingestellte Atmosphäre A₁ ist reduzierend. Sie umfasst bevorzugt mindestens 2 % Wasserstoff "H₂", bevorzugt 3 % H₂, besonders bevorzugt 5 % H₂. Durch den eingestellten Wasserstoffanteil kann sichergestellt werden, dass die Atmosphäre reduzierend, insbesondere bezüglich Eisen, ist. Dadurch wird eine unkontrollierte Oxidation vermieden und eine dünne Oxidschicht, besonders bevorzugt dünner als 300 nm, kann eingestellt werden. Der H₂-Gehalt sollte aus wirtschaftlichen Gründen auf maximal 20 %, bevorzugt 10 %, begrenzt sein. Außerdem können der Atmosphäre bis zu 0,5 % Sauerstoff "O₂", insbesondere Spuren von O₂ und bis zu 0,5 % Wasser "H₂O", beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P1} beträgt mindestens -60 °C, bevorzugt -55 °C, besonders bevorzugt -45 °C. Des Weiteren sollte der Taupunkt nicht größer als -5 °C, bevorzugt -10 °C, besonders bevorzugt -15 °C, betragen, da ansonsten selektive Oxidation unedler Legierungselemente erfolgen kann. Dies würde zu unerwünschten Oberflächenfehlern auf der späteren Stahloberfläche führen.

In einer besonderen Ausführungsform beträgt die Aufheizrate ϑ₁ in Arbeitsschritt c) zwischen 500 °C und T₁ in Arbeitsschritt c) mindestens 2 °C/s, bevorzugt 4 °C/s und maximal 50 °C/s, bevorzugt 10 °C/s. Durch die Aufheizrate von mindestens 2 °C/s kann die selektive Oxidation der unedlen Legierungselemente bis zum Erreichen von T₁ verzögert werden und weiter minimiert werden.

### Arbeitsschritt d)

Anschließend wird in Arbeitsschritt d) das Stahlflachprodukt von einer Temperatur T₁ auf eine Temperatur T₄ aufgeheizt und auf einer Temperatur T₄ in einer reduzierenden Atmosphäre A₄ durchwärmt. Das Stahlflachprodukt wird für mindestens t₄ ≥ 5 s, bevorzugt 10 s, besonders bevorzugt 15 s aufgeheizt und durchwärmt. Der Minimalwert von t₄ ergibt sich daraus, dass Restoxide auf der Vormaterialoberfläche bei einer Expositionszeit < 5 s gegenüber den erfindungsgemäßen Reduktionsbedingungen nicht ausreichend zu metallischem Fe rückreduziert werden.

Die Einstellung der T₄ Temperatur und die ausreichende Zeit t₄ bewirkt eine ausreichende Austenitisierung. Allerdings sollte die Zeit begrenzt sein und maximal t₄ ≤ 300 s, bevorzugt 180 s, betragen, da ansonsten eine Vergröberung des Austenitkorns stattfindet, wodurch die mechanischen Eigenschaften negativ beeinflusst werden.

Für die Temperatur T₄ gilt in diesem Schritt T₁ ≤ T₄ ≤ 950 °C und T₄ ≥ A_{c3} -30 °C, insbesondere T₄ ≥ A_{c3}.

Dabei ist die zu überschreitende Mindesttemperatur A_{c3} gemäß der von HOUGARDY, HP. in Werkstoffkunde Stahl, Band 1: Grundlagen, Verlag Stahleisen GmbH, Düsseldorf, 1984, p. 229.,angegebenen Formel ${A}_{c3} = \left(902-225*%C+19*%Si-11*%Mn-5*%Cr+13*%Mo-20*%Ni+55*%V\right) ° C$ mit %C = jeweiliger C-Gehalt, %Si = jeweiliger Si-Gehalt, %Mn = jeweiliger Mn-Gehalt, %Cr = jeweiliger Cr-Gehalt, %Mo = jeweiliger Mo-Gehalt, %Ni = jeweiliger Ni-Gehalt und %V = jeweiliger V-Gehalt des Stahls, aus dem der Zuschnitt besteht, bestimmt.

Dadurch wird eine unkontrollierte Oxidation vermieden und eine dünne Oxidschicht, bevorzugt mit FeO als Hauptbestandteil, kann eingestellt werden. In einer besonderen Ausführungsform hat die Oxidschicht eine Dicke kleiner 100 nm, besonders bevorzugt ist die Oxidschicht, entstanden in Arbeitsschritt c), insbesondere FeO-Schicht, vollständig zu metallischem Eisen reduziert.

Die bevorzugt eingestellte Atmosphäre A₄ umfasst mindestens 2 % Wasserstoff "H₂", bevorzugt 3 % H₂, besonders bevorzugt 5 % H₂. In einer besonderen Ausführungsform kann A₁ = A₄ sein. Durch den eingestellten Wasserstoffanteil kann sichergestellt werden, dass die Atmosphäre reduzierend ist, insbesondere bezüglich Eisen. Der H₂-Gehalt sollte bevorzugt aus wirtschaftlichen Gründen auf maximal 20 % bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P2} beträgt mindestens -60 °C, bevorzugt -40 °C, besonders bevorzugt -35 °C. Des Weiteren sollte der Taupunkt nicht größer als 0 °C, bevorzugt -10 °C, besonders bevorzugt -16 °C, sein, da es ansonsten zu einer ungewollten Oxidbildung kommen kann.

In einer besonderen Ausführungsform kann das Durchwärmen des Stahlflachprodukts in Arbeitsschritt d) durch das Halten bei einer konstanten Temperatur T₄ erfolgen. Unter einer konstanten Temperatur ist eine Schwankung von maximal ±5 °C zu verstehen, da prozesstechnisch eine genauere Einstellung nicht möglich ist. Diese besondere Ausführungsform ist insbesondere dann zu wählen, wenn analysedingt eine verhältnismäßige niedrige T₄ Temperatur eingestellt wurde.

In einer besonderen Ausführungsform kann das Aufheizen von T₁ auf T₄ mit einer Aufheizrate ϑ₂ = 0,5 °C/s -10 °C/s erfolgen. Die Aufheizrate sollte 10 °C/s, bevorzugt 8 °C/s, besonders bevorzugt 4 °C/s nicht übersteigen. Die Aufheizrate sollte in dieser alternativen Ausführungsform mindestens 0,5 °C/s, bevorzugt 1,0 °C/s, besonders bevorzugt 2,5 °C/s betragen.

In einer besonderen Ausführung kann das Aufheizen in der Atmosphäre A₂, insbesondere A₂ = A₁ erfolgen. Die bevorzugt eingestellte Atmosphäre A₂ umfasst mindestens 2 % Wasserstoff "H₂", bevorzugt 3 % H₂, besonders bevorzugt 5 % H₂. Durch den eingestellten Wasserstoffanteil kann sichergestellt werden, dass die Atmosphäre reduzierend ist, insbesondere bezüglich Eisen. Dadurch wird eine unkontrollierte Oxidation vermieden und eine dünne Oxidschicht, insbesondere kleiner 100 nm, kann eingestellt werden. Der H₂-Gehalt sollte bevorzugt aus wirtschaftlichen Gründen auf maximal 20 %, bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P2} der Atmosphäre A₂ beträgt mindestens -60 °C, bevorzugt -30 °C. Des Weiteren sollte der Taupunkt nicht größer als -5 °C, bevorzugt -10 °C, besonders bevorzugt -15 °C, betragen, da ansonsten selektive Oxidation unedler Legierungselemente erfolgen kann.

### Arbeitsschritt e)

Das Stahlflachprodukt wird mit einer Abkühlrate ϑ₅ = 10 °C/s - 100 °C/s in einer reduzierenden Atmosphäre A₅ auf eine Temperatur T₅ abgekühlt. Die Temperatur T₅ beträgt höchstens (T_{MS} + 40 °C), bevorzugt (T_{MS} + 20 °C), besonders bevorzugt T_{MS}, um einen ausreichenden Martensitanteil bzw. eine ausreichende Keimbildung für Bainit im Endgefüge sicher zu stellen. Die Temperatur T₅ sollte mindestens (T_{MS} - 175 °C) betragen. In diesem Schritt entsteht der sogenannte primäre Martensit. T_{MS} kann mittels folgender Gleichung bestimmt werden: ${T}_{MS} \left(°C\right) = 539 ° C + \left(-423\left[%C\right]-30,4\left[%Mn\right]-7,5\left[%Si\right]+30\left[%AI\right]\right) ° C / wt%$

Außerdem muss die Temperatur T₅ ≤ 550 °C sein, damit eine selektive Rückoxidation auf der Stahloberfläche vermieden werden kann. Die Abkühlrate ϑ₅ sollte mindestens 10 °C/s besonders bevorzugt 20 °C/s, betragen. Die Abkühlrate ϑ₅ sollte begrenzt sein auf maximal 100 °C/s , bevorzugt 50 °C/s, besonders bevorzugt 30 °C/s. Der Minimalwert von u₅ ergibt sich daraus, dass bei einer zu niedrigen Abkühlrate eine ungewollte ferritische und/oder bainitische Umwandlung nicht ausgeschlossen werden kann. Der Maximalwert von u₅ wird dadurch begrenzt, dass ein zu hohes Risiko einer ungewollten (selektiven) Rückoxidation der Stahloberfläche besteht.

Die bevorzugt eingestellte Atmosphäre A₅ im Arbeitsschritt e) umfasst mindestens 2 % Wasserstoff "H₂", bevorzugt 3 % H₂, besonders bevorzugt 5 % H₂. Durch den eingestellten Wasserstoffanteil kann sichergestellt werden, dass die Atmosphäre reduzierend ist, insbesondere bezüglich Eisen. Dadurch wird eine unkontrollierte Oxidation vermieden und eine Rückoxidation auf der Oberfläche kann vermieden werden. Der H₂-Gehalt sollte bevorzugt aus wirtschaftlichen Gründen auf maximal 80 %, bevorzugt 50 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P5} beträgt mindestens -60 °C, bevorzugt -40 °C. Des Weiteren sollte der Taupunkt nicht größer als 0 °C, bevorzugt -10 °C, besonders bevorzugt -15 °C, betragen, da ansonsten selektive Oxidation unedler Legierungselemente erfolgen kann.

In einer besonderen Ausführungsform ist A₄ ungleich A₅, da dadurch eine unkontrollierte Verschleppung des Wasserstoffs aus der Atmosphäre A₄ in die Atmosphäre A₅ vermieden wird. Dadurch kann der Wasserstoffgehalt in Atmosphäre A₅ genau auf die benötigte Menge zur Vermeidung selektiver Oxidation eingestellt werden und es ist kein überschüssiger Wasserstoff vorhanden, der ungewollt in den Stahl diffundiert und zu Wasserstoffversprödung führt. Dies kann durch eine bauliche Trennung, insbesondere ein Schleusensystem erreicht werden.

### Arbeitsschritt f)

In Arbeitsschritt f) wird das Stahlflachprodukt auf eine Temperatur T₆ in einer Atmosphäre A₆ eingestellt und für eine Haltezeit t₆ = 1 s - 60 s gehalten. Der Minimalwert für T₆ beträgt (T_{MS} - 175 °C), bevorzugt (T_{MS} - 150 °C). Der Maximalwert beträgt T_{MS}, bevorzugt (T_{MS} - 75 °C). T_{MS} bezeichnet die Martensitstarttemperatur, welche mit folgender Gleichung abgeschätzt werden kann: ${T}_{MS} \left(°C\right) = 539 ° C + \left(-423\left[%C\right]-30,4\left[%Mn\right]-7,5\left[%Si\right]+30\left[%AI\right]\right) ° C / wt% ,$ wobei die Elementkonzentrationen in Gewichtsprozent zu verwenden sind.

In einer besonderen Ausführungsform ist T₆ = T₅. In einer besonderen Ausführungsform ist T_{P6} = T_{P5.} Das Stahlflachprodukt sollte mindestens 1 s, bevorzugt mindestens 4 s, besonders bevorzugt mindestens 9 s, bei T₆ gehalten werden, da dadurch eine homogene Temperaturverteilung im erfindungsgemäßen Material erreicht wird, die die Ausbildung eines besonders feinen und gleichmäßigen Gefüges aus primärem Martensit und Restaustenit über den Querschnitt des Stahlflachprodukts gewährleistet. Die Haltezeit t₆ ist aus wirtschaftlichen Gründen auf 60 s begrenzt. In einer besonderen Ausführungsform bei Dicken des Stahlflachprodukts ≥ 1,0 mm beträgt die Haltezeit 10 s - 60 s.

Die bevorzugt eingestellte Atmosphäre A₆ im Arbeitsschritt f) umfasst mindestens 2 % Wasserstoff "H₂", bevorzugt 3 % H₂, besonders bevorzugt 5 % H₂. Durch den eingestellten Wasserstoffanteil kann sichergestellt werden, dass die Atmosphäre reduzierend ist, insbesondere bezüglich Eisen. Dadurch wird eine unkontrollierte Oxidation vermieden und eine Rückoxidation auf der Oberfläche kann vermieden werden. Der H₂-Gehalt sollte bevorzugt aus wirtschaftlichen Gründen auf maximal 20 % bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P6} beträgt mindestens -60 °C, bevorzugt -40 °C. Des Weiteren sollte der Taupunkt nicht größer als (-5) °C, bevorzugt -10 °C, besonders bevorzugt -15 °C, betragen, da ansonsten selektive Oxidation unedler Legierungselemente erfolgen kann.

In einer besonderen Ausführungsform ist A₆ ungleich A₅, da dadurch eine unkontrollierte Verschleppung des Wasserstoffs aus der Atmosphäre A₄ in die Atmosphäre A₅ vermieden wird. Dadurch kann der Wasserstoffgehalt in Atmosphäre A₅ genau auf die benötigte Menge zur Vermeidung selektiver Oxidation eingestellt werden und es ist kein überschüssiger Wasserstoff vorhanden, der ungewollt in den Stahl diffundiert und zu Wasserstoffversprödung führt. Dies kann durch eine bauliche Trennung, insbesondere ein Schleusensystem erreicht werden.

### Arbeitsschritt g)

In Arbeitsschritt g) wird das Stahlflachprodukt mit einer Aufheizrate ϑ₇ = 2 °C/s - 100 °C/s in einer Atmosphäre A₇ auf eine Temperatur T₇ geheizt. Die Temperatur T₇ beträgt höchstens 510 °C, besonders bevorzugt 500 °C, da ansonsten eine ungewollte Festigkeitsabnahme des Stahlflachprodukts erfolgt.

In einer besonderen Ausführungsform kann T₇ ≤ 400 °C, bevorzugt 350 °C sein, da dadurch die gewünschte Festigkeit und Dehnung besser erreicht werden können.

Die Temperatur T₇ sollte größer als T_{MS}, bevorzugt größer T_{MS} +50 °C betragen, um im Grundwerkstoffgefüge den Restaustenit mit C aus dem übersättigten primären Martensit bzw. Bainit anzureichern.

Die Aufheizrate ϑ₇ sollte mindestens 2 °C/s , besonders bevorzugt 4 °C/s betragen, da es ansonsten zu einer ungewollten Bildung von Karbiden kommen kann, welche den Kohlenstoff abbinden und nicht zur Anreicherung im Restaustenit zur Verfügung stehen. Die Abkühlrate ϑ₇ sollte begrenzt sein auf maximal 100 °C/s , bevorzugt 50 °C/s.

Die bevorzugt eingestellte Atmosphäre A₇ im Arbeitsschritt g) umfasst mindestens 2 % Wasserstoff "H₂", bevorzugt 3 % H₂, besonders bevorzugt 5 % H₂. Durch den eingestellten Wasserstoffanteil kann sichergestellt werden, dass die Atmosphäre reduzierend ist, insbesondere bezüglich Eisen. Dadurch wird eine unkontrollierte Oxidation vermieden und eine Rückoxidation auf der Oberfläche kann vermieden werden. Der H₂-Gehalt sollte bevorzugt aus wirtschaftlichen Gründen auf maximal 20 %, bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren.

Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P7} beträgt mindestens -60 °C, bevorzugt -40 °C. Des Weiteren sollte der Taupunkt nicht größer als 0 °C, bevorzugt -10 °C, besonders bevorzugt -15 °C, betragen, da ansonsten selektive Oxidation unedler Legierungselemente erfolgen kann.

In einer besonderen Ausführungsform ist A₇ gleich A₆.

### Arbeitsschritt h)

Anschließend wird das Stahlflachprodukt auf einer Temperatur T₈ in einer reduzierenden Atmosphäre A₈ für eine Gesamtzeit für das Wiederaufheizen (Arbeitsschritt g), Einstellen der Temperatur auf T₈ und Halten von t₈ = 10 s - 600 s, gehalten. Die Temperatur T₈ beträgt höchstens 510 °C besonders bevorzugt 500 °C, da ansonsten ein ungewollte Festigkeitsabnahme des Stahlflachprodukts erfolgt.

In einer besonderen Ausführungsform kann T₈ ≤ 400 °C, bevorzugt 350 °C sein, da dadurch die gewünschte Festigkeit und Dehnung besser erreicht werden können. In dieser Ausführungsform kann besonders bevorzugt t₈ > 400 s eingestellt werden, um eine ausreichende Energie zur Verfügung zu stellen, um den Restaustenit mit C aus dem übersättigten primären Martensit und Bainit anzureichern.

Die Temperatur T₈ sollte größer als T_{MS}, bevorzugt größer T_{MS} +50 °C betragen um im Grundwerkstoffgefüge den Restaustenit mit C aus dem übersättigten primären Martensit und Bainit anzureichern. In einer besonderen Ausführungsform gilt T₇ = T₈.

Das Stahlflachprodukt sollte mindestens 10 s, bevorzugt mindestens 15 s, besonders bevorzugt mindestens 20 s, bei T₈ gehalten werden, da ansonsten nicht ausreichend Diffusionszeit für C besteht, sich im Restaustenit anzureichern. Die Haltezeit t₈ ist auf 120 s, bevorzugt 100 s, begrenzt, da sich ansonsten ein ungewollt hoher Karbidanteil im Grundgefüge ausbildet.

Die bevorzugt eingestellte Atmosphäre A₈ im Arbeitsschritt h) umfasst mindestens 2 % Wasserstoff "H₂" bevorzugt 3 % H₂, besonders bevorzugt 5 % H₂. Durch den eingestellten Wasserstoffanteil kann sichergestellt werden, dass die Atmosphäre reduzierend ist, insbesondere bezüglich Eisen. Dadurch wird eine unkontrollierte Oxidation vermieden und eine Rückoxidation auf der Oberfläche kann vermieden werden. Der H₂-Gehalt sollte bevorzugt aus wirtschaftlichen Gründen auf maximal 20 %, bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P8} beträgt mindestens -60 °C, bevorzugt -40 °C. Des Weiteren sollte der Taupunkt nicht größer als (-5) °C, bevorzugt -10 °C, besonders bevorzugt -15 °C, betragen, da ansonsten selektive Oxidation unedler Legierungselemente erfolgen kann.

In einer besonderen Ausführungsform ist A₈ =A₇, insbesondere A₈ = A₇ = A₆.

### Arbeitsschritt i)

In Arbeitsschritt i) wird das Stahlflachprodukt mit einer Abkühlrate ϑ₁₀ > 5 °C/s auf eine Temperatur T₁₀ abgekühlt, wobei T₁₀ ≤ 60 °C. Der Minimalwert von u₁₀ ergibt sich aus technisch-wirtschaftlichen Überlegungen, die hierfür notwendige Kühlstrecke nicht unnötig lang auslegen zu müssen. Liegt T₁₀ > 60 °C, bevorzugt T₁₀ > 40 °C kann dies zu Oberflächenfehlern während des anschließenden Dressierprozesses führen.

### Arbeitsschritt i)

Dressieren des Stahlflachprodukts mit mindestens einem Umformstich und einem Gesamtdressiergrad D = 0,1 % - 0,8 %, bevorzugt D = 0,1 % - 0,5 %, besonders bevorzugt D = 0,2 % - 0,5 %. In einer besonderen Ausführungsform kann das Dressieren mit mindestens zwei Umformstichen erfolgen. Das Dressieren dient zur Verbesserung der Planlage, Feineinstellung der mechanischen Eigenschafen durch eine abschließende Anhebung der Festigkeit sowie zur Einprägung einer definierten Oberflächenfeinstruktur über die Dressierwalzenstruktur in die Oberfläche. Das erfindungsgemäße Dressieren bewirkt neben den anderen beschriebenen Verfahrensschritten die erwünschte Rauheit und Spitzenzahl der Oberfläche.

Der Minimalwert von D wird dadurch bestimmt, dass bei einem Dressiergrad von < 0,1 %, bevorzugt 0,2 %, nicht ausreichend Walzkraft aufgebracht wird, die Planlage zu optimieren und die erfindungsgemäßen Minimalanforderungen an Rₐ und R_{pc} zu erfüllen. Der Maximalwert von D wird dadurch begrenzt, dass sich die Produkteigenschaften durch einen D-Grad > 0,8 %, bevorzugt 0,5 %, nicht weiter verbessern lassen, aber der technische Aufwand aufgrund von notwendiger Walzkraft oder mehrstichigem Nachdressieren unverhältnismäßig ansteigt. Aus wirtschaftlichen und logistischen Gründen wird das Dressieren vorzugsweise in-line durchgeführt, d.h. in einem kontinuierlichen Prozess in derselben Anlage zusammen mit der vorgeschalteten Glühbehandlung. Alternativ kann das Dressieren auch in einem Folgeprozess an einem Stand-Alone-Dressiergerüst erfolgen oder in einer Kombination aus In-line- und Off-line-Dressieren, insbesondere dann, falls mehr als ein Umformstich zur Erreichung der erfindungsgemäßen Grenzen von D, Rₐ und R_{pc} notwendig sein sollten. Die applizierte Oberflächentexturierung kann auf einer deterministischen oder stochastischen Feinstruktur basieren. Eine bevorzugte Ausführungsform ist es, beim Dressieren eine stochastische Oberflächentexturierung zu applizieren, um im geölten bzw. gefetteten Zustand das Reibverhalten zwischen Stahloberfläche und Werkzeug während der Umformung zum Bauteil zu optimieren. Bei der hohen Druckbelastung aufgrund der notwendig hohen Umformkräfte für hochfeste Stähle birgt eine stochastische Oberflächenstruktur den Vorteil, dass bei hohen Druckbeanspruchungen der Schmierstoff über Mikrokanäle, welche sich zwischen den Bergen und Tälern der Oberflächentextur auftun, aus der Beanspruchungszone abfließen kann. Dies erlaubt eine gleichmäßigere Verteilung des Schmierstoffes über die gesamte Oberfläche, an der es im Umformprozess zu einem Kontakt zwischen Werkzeug und Stahlflachprodukt kommt. Des Weiteren gewährleistet eine stochastische Grundstruktur Verlaufs- und Haftungseigenschaften für organische oder metallische Beschichtungen, die erforderlichenfalls zusätzlich auf das erfindungsgemäße Stahlflachprodukt aufgebracht werden können.

Das Dressieren kann als Nass- (unter Wasser oder Öl) oder Trockendressieren (ohne flüssige Medien erfolgen). Das Trockendressieren bietet dabei den Vorteil, dass keine Flüssigkeitsreste verschleppt werden können, welche später zu Oberflächenfehlern in Form von Korrosionserscheinungen führen. Trotzdem kann bei Bedarf das Trockendressieren durch Applikation einer geringen Menge eines schnell verflüchtigenden Umformhilfsmittels unterstützt werden, insbesondere wenn ein hoher Dressiergrad erreicht werden soll.

In einer besonderen Ausführungsform wird das Stahlflachprodukt in dem erfindungsgemäßen Verfahren in den Schritten b) - h) mittels Ofenrollen durch einen Ofen bewegt wird, wobei mindestens eine der verwendeten Ofenrollen, bevorzugt alle Ofenrollen, eine Beschichtung mit einer Mikrohärte ≥ 750 HV0,3, bevorzugt ≥ 900HV0,3, und eine Rauheit *Rₐ* = 3,0 *µm* - 8 *µm* aufweist. Die Mikrohärte wird anhand DIN EN ISO 6507 bestimmt. In der erfindungsgemäßen Ausführung des Glühens kann es zu Wechselwirkungen der verschiedenen metallischen und oxidischen Bestandteile der Stahloberfläche mit den Ofenrollen kommen. Daraus können Aufwachsungen auf den Ofenrollen entstehen, welche wiederum Oberflächenfehler im Stahlband verursachen können. Dabei hat sich gezeigt, dass in der besonderen Ausführungsform eine Ofenrolle, bevorzugt alle Ofenrollen mit einer Beschichtung mit einer Mikrohärte ≥ 750 HV0,3, bevorzugt ≥ 900HV0,3, und eine Rauheit t *Rₐ* = 3,0 *µm* - 8 *µm* versehen sein sollten, damit diese Oberflächenfehler vermieden werden können.

In einer besonderen Ausführungsform kann das unbeschichtete Stahlflachprodukt mit einer Zusatzbeschichtung oder Konversionsschicht, in einer besonderen Ausführungsform Chromatierung oder Phosphatierung, versehen werden.

In einer anderen Ausführungsform kann das Stahlflachprodukt mit einer metallischen Korrosionsschutzschicht auf Zn-Basis beschichtet werden. Die Beschichtung kann per PVD-Verfahren oder per elektrolytischer Abscheidung aufgebracht werden. Vorzugsweise erfolgt diese Beschichtung per elektrolytischer Abscheidung mit einer Zn-Schichtdicke d von ≥ 2 - ≤ 10µm. Der Minimalwert von d begründet sich damit, dass bei < 2µm Schichtdicke der gewünschte kathodische Korrosionsschutz nicht ausreichend sichergestellt werden kann. Bei d > 10µm kann hingegen die Umform- und Schweißeignen negativ beeinflusst werden.

Die Durchführung des erfindungsgemäßen Verfahrens führt zu dem erfindungsgemäßen Stahlflachprodukt: Ein hochfestes Stahlflachprodukt, mit einer Zugfestigkeit Rm = 900 MPa -1500 MPa, eine Dehngrenze Rp02 ≥ 680 MPA und einer Dehnung A80 =7 % - 25 %, welches einen Stahl umfasst, der aus den folgenden Elemente besteht:

| | |
|---|---|
| C: | 0,10 - 0,5 %; |
| Mn: | 1,0 - 3,0 %; |
| Si: | 0,9 - 1,7 %; |
| P: | ≤ 0,020 %; |
| S: | ≤ 0,005 %; |

| | |
|---|---|
| N: | ≤ 0,010 %; |

sowie optional eines oder mehrere der folgenden Elemente

| | |
|---|---|
| AI: | 0,01 - 1,5 %; |
| Cr: | 0,05 - 1 %; |
| Mo: | 0,05 - 0,2 %; |
| B: | 0,0004 - 0,002 %; |
| Cu: | 0,05 - 0,2 %; |

$0,005 % \leq TI + NB + V \leq 0 ,2 %$
und als Rest aus Eisen und unvermeidbaren Elementen, wobei das Stahlflachprodukt ein Gefüge aufweist, das zu ≥ 80 % aus Bainit und/oder Martensit, wovon mindestens 75 % des Martensits angelassen ist, ≥ 5 % Restaustenit und ≤ 10 % Ferrit besteht mit einer Oberfläche des Stahlflachprodukts, welche eine Rauheit *Rₐ* = 0,5 *µm* - 1,8 *µm* und einer Spitzenzahl *R_{PC}* ≥ 40 cm⁻¹ aufweist.

Die erfindungsgemäße Oberfläche ist charakterisiert durch eine Rauheit *Rₐ* = 0,5 *µm* - 1,8 *µm,* insbesondere *Rₐ* = 0,7 *µm* - 1,8 *µm* und eine Spitzenanzahl *R_{PC}* ≥ 40 cm⁻¹, insbesondere *R_{PC}* ≥ 50 cm⁻¹. Eine Rauheit Rₐ sowohl < 0,5 µm als auch > 1,8 µm ist zu vermeiden, da solche Werte zu einem nachteilhaften Reibverhalten während der späteren Umformung zum Bauteil führen können. *R_{PC}* soll nicht < 40cm⁻¹ liegen zur Sicherstellung ausreichend guter optischer Eigenschaften auch nach Lackierung.

Das erfindungsgemäße Stahlflachprodukt weist eine Zugfestigkeit Rₘ = 900 MPa -1500 MPa, eine Dehngrenze Rₚ₀₂ ≥ 680 MPA und eine Dehnung A₈₀ = 7 % - 25 % auf.

In einer besonderen Ausführungsform mit C ≤ 0,16 % und Si ≤ 1,2 %, bevorzugt C ≤ 0,15 % und Si ≤ 1,2 %, besonders bevorzugt C ≤ 0,15 % und Si ≤ 1,1 % beträgt die Zugfestigkeit Rₘ < 1000 MPa, bevorzugt Rₘ ≤ 980 MPa. In dieser besonderen Ausführungsform kann der erfindungsgemäße Stahl insbesondere bevorzugt C ≥ 0,12 %, besonders bevorzugt C ≥ 0,15 % und bevorzugt Si ≥ 0,9 %, besonders bevorzugt Si ≥ 1,05 % aufweisen.

In einer alternativen Ausführungsform mit C > 0,16 und Si > 1,2, bevorzugt C > 0,16 % und Si ≥ 1,25 %, besonders bevorzugt C ≥ 0,18 % und Si ≥ 1,3 %, insbesondere bevorzugt C ≥ 0,20 % und Si ≥ 1,4 %, beträgt die Zugfestigkeit Rₘ ≥ 1000MPa, bevorzugt Rₘ ≥ 1080MPa. In dieser besonderen Ausführungsform kann der erfindungsgemäße Stahl insbesondere bevorzugt C ≤ 0,5 %, besonders bevorzugt C ≤ 0,5 % und bevorzugt Si ≤ 1,7 %, besonders bevorzugt Si ≤ 1,5 % aufweisen.

In einer besonderen Ausführungsform weist das Stahlflachprodukt einen Biegewinkel > 80 % und eine Lochaufweitung > 25 % auf.

Das erfindungsgemäße Stahlflachprodukt weist ein Gefüge bestehend aus ≥ 80 % Bainit und/oder Martensit, wovon mindestens 75 % des Martensits angelassen ist, ≥ 5 % Restaustenit und ≤ 10 % Ferrit auf.

Das vorliegende Gefüge besteht zu 80 % aus Bainit und/oder Martensit. Bevorzugt handelt es sich bei dem Bainit um bainitischen Ferrit. Von dem Martensit werden während des erfindungsgemäßen Verfahrens 75 %, bevorzugt 80 %, besonders bevorzugt 90 % angelassen. Bevorzugt liegen maximal 25 %, besonders bevorzugt 20 %, besonders bevorzugt 10 % des Martensits in dem erfindungsgemäßen Gefüge unangelassen vor.

Das Gefüge eines erfindungsgemäßen Stahlflachprodukts enthält mindestens 5 % Restaustenit. Restaustenit wirkt sich günstig auf die Umformbarkeit und Dehnung martensithaltiger Stähle aus. Der bis auf Raumtemperatur stabilisierte Austenit kann unter Nutzung des TRIP-Effekts bei gleichzeitig höherer Verfestigung stärker gedehnt werden als andere Gefügebestandteile. Mit der Begrenzung der austenitstabilisierenden Legierungselemente wie C und Mn aus Schweißbarkeitsgründen ist ein Restaustenitanteil größer 20 % mit dem beschriebenen Herstellungsprozess nicht möglich.

Das erfindungsgemäße Stahlflachprodukt weist ein Gefüge auf, dass maximal 10 % Ferrit, bevorzugt 5 %, besonders bevorzugt 3 %, enthält, um die geforderten hohen Festigkeiten zu gewährleisten. In einer bevorzugten Ausführungsform handelt es sich bei dem vorliegenden Ferrit um polygonalen Ferrit.

In einer besonderen Ausführungsform kann die Atmosphäre A₄ und der Taupunkt T_{P4} in Arbeitsschritt d) so eingestellt werden, dass H₂O/H₂ < 0,957, bevorzugt H₂O/H₂ < 0,90, besonders bevorzugt H₂O/H₂ < 0,80 beträgt. Hierdurch wird die dünne Oxidschicht, welche sich in der Atmosphäre A₄ ausbildet, weiter reduziert. Des Weiteren wird die Oberflächenschicht, d.h. der Anteil, der einen Abstand von maximal 10µm zur Oberfläche aufweist, chemisch verändert. Insbesondere diffundiert Kohlenstoff aus dem Werkstoff und die Oberflächenschicht verarmt an Kohlenstoff. Dadurch ist in Arbeitsschritt h) kein Kohlenstoff vorhanden, der den Restaustenit stabilisiert. Unterstützt werden kann die chemische Veränderung im Oberflächenbereich durch die gezielte Aufblasung von NH₃, was die oberflächennahen mechanischen Eigenschafen positiv beeinflussen kann sowie die externe selektive Oxidation der unedlen Legierungselemente zusätzlich hemmt. Daher stellt sich in dieser bevorzugten Ausführungsform das Verhältnis vom Restaustenitanteil im Werkstoff RA_{Bulk} im Vergleich zum Restaustenitanteil in der Oberflächenschicht RA_{Surface} mit RA_{Surface} / RA_{Bulk} ≥ 80 %. Die Oberflächenschicht ist definiert als der Bereich des Stahls, der von der Oberfläche einen maximalen Abstand von 10µm aufweist. Der Oberflächenbereich ist dadurch weicher als der Werkstoff, was in guten Umformeigenschaften resultiert. In dieser besonderen Ausführungsform kann ein Stahlflachprodukt mit der erfindungsgemäßen guten Oberfläche und einer guten Umformbarkeit erreicht werden.

In einer besonderen Ausführungsform kann ein Bauteil für den strukturellen Leichtbau im Automobilbau aus einem erfindungsgemäßen Stahlflachprodukt geformt werden.

Im Folgenden wird die Erprobung des erfindungsgemäßen Verfahrens im Labor beschrieben. Zunächst wurden verschiedene kaltgewalzte Stahlflachprodukte zur Verfügung gestellt, die aus verschiedenen Stählen gemäß Tabelle 1 hergestellt wurden. Die verschiedenen Stahlflachprodukte wurden anschließend mit den Verfahren gemäß Tabelle 2 und 3 erprobt. Die erreichten Stahlflachprodukteigenschaften sind in Tabelle 4 zu sehen.

Auf die Proben F112 und B102 wurde außerdem während des Verfahrens eine stochastische Oberflächentexturierung während des Dressierschrittes aufgebracht. Bei der Probe A1 wurde das Stahlflachprodukt anschließend noch mit einer Konversionsschicht versehen.

Bei den Proben D107 und F113 war eine Ofenrolle mit einer Beschichtung mit einer Mikrohärte von 8001 HV0,3 und einer Rauheit von 4 µm beschichtet.

Die Stahllegierungen B, D-F weisen die erfindungsgemäße Stahlzusammensetzung auf. Die Stahllegierung B wurde unter unterschiedlichen Herstellparametern getestet (B102 - B106). Die Versuche B102, BIOS und B106 fanden unter erfindungsgemäßen Verfahrensbedingungen statt und zeigen gute Oberflächenbedingungen bei guten mechanischen Eigenschaften. Der Versuch B104 zeigte zwar gute Oberflächeneigenschaften, aber durch eine T₄-Temperatur < Ac3 -30 °C kann der Kohlenstoff nicht homogen im Austenitgefüge verteilt werden, was in einem zu niedrigen Anteil angelassenem Martensit resultiert. Im Beispiel B105 wird hingegen das erfindungsgemäße Gefüge erreicht, aber das Beispiel weist schlechte Oberflächeneigenschaften auf, d.h. keine erfindunsgemäßen Rauheit. Diese schlechten Oberflächeneigenschaften sind begründet in dem nicht erfindungsgemäßen Taupunkten Tₚ₆ und Tₚ₇.

Die Beispiele D107, D108, F112 und F113 werden nach dem erfindungsgemäßen Verfahren durchgeführt und weisen gute Oberflächeneigenschaften, d.h. Rauheit, auf. Außerdem galt für den Restaustenit in der Oberflächenschicht RA_{_Surface} / RA_{Bulk} ≥ 80 %. Dahingegen konnte im Beispiel D9 keine gute Oberfläche erreicht werden durch einen nicht erfindungsgemäßen Dressiergrad. Im Beispiel D110 hingegen führt die nicht erfindungsgemäßen Taupunkte Tₚ₆ und Tₚ₇ zur selektiven Oxidation unedler Legierungselemente und schlechten Oberflächeneigenschaften.

Die Stahllegierungen A und E weisen einen nicht erfindungsgemäßen Siliziumgehalt auf, alle weiteren Verfahrensschritte liegen im erfindungsgemäßen Bereich. Durch den niedrigen Siliziumgehalt bildet sich im Gefüge ein hoher Anteil an Bainit und Karbiden. Dies resultiert in einem niedrigen Restaustenitanteil und einem hohen Anteil angelassenem Martensit. Daher sind die Beispiele A101, E110 und E111 nicht erfindungsgemäß.

Die Stahllegierung C weist einen nicht erfindungsgemäßen Kohlenstoffgehalt und Siliziumgehalt auf, da zu viel frischer Martensit gebildet wird. Beide Beispiele C105 und C106 weisen daher einen nicht erfindungsgemäßen Anteil an angelassenem Martensit auf. C106 weist außerdem einen nicht erfindungsgemäßen Ferrit- und Restaustenitanteil auf.

**Tabelle 1**

| Nr. | C | Si | Mn | P | S | Al | Cr | Cu | Nb | Mo | N | TI | V | B | Ti+Nb+V | Ac3 | MS |
|---|---|---|---|---|---|---|---|---|---|---|---|---|---|---|---|---|---|
| A | 0,142 | 0,21 | 1,63 | 0,012 | 0,0027 | 0,031 | 0,780 | 0,051 | 0,002 | 0,003 | 0,0027 | 0,037 | 0,002 | 0,0011 | 0,041 | 808 | 429 |
| B | 0,218 | 1,478 | 2,21 | 0,016 | 0,0023 | 0,024 | 0,173 | 0,047 | 0,001 | 0,01 | 0,0046 | 0,007 | 0,003 | 0,0004 | 0,011 | 834 | 369 |
| C | 0,072 | 0,26 | 2,59 | 0,013 | 0,0021 | 0,029 | 0,690 | 0,090 | 0,001 | 0,110 | 0,0025 | 0,079 | 0,005 | 0,0013 | 0,085 | 816 | 429 |
| D | 0,158 | 1,18 | 1,99 | 0,014 | 0,0020 | 0,017 | 0,022 | 0,008 | 0,001 | 0,005 | 0,0016 | 0,015 | 0,001 | 0,0015 | 0,017 | 840 | 403 |
| E | 0,153 | 0,42 | 2,35 | 0,013 | 0,0025 | 0,710 | 0,720 | 0,061 | 0,027 | 0,010 | 0,0042 | 0,023 | 0,003 | 0,0014 | 0,053 | 799 | 421 |
| F | 0,274 | 1,47 | 2,31 | 0,005 | 0,0021 | 0,022 | 0,132 | 0,036 | 0,001 | 0,099 | 0,0013 | 0,086 | 0,004 | 0,0003 | 0,091 | 823 | 343 |

**Tabelle 2**

| Nr. | ϑ₁ | T1 | T_{P1} | t₄ | T₄ | T_{P4} | T_{P5} | T₅ | ϑ₅ | T_{P6} | T₆ | t₆ |
|---|---|---|---|---|---|---|---|---|---|---|---|---|
| A101 | 5 | 670 | -20 | 130 | 893 | -25 | -35 | 375 | 31 | -20 | 375 | 8 |
| B102 | 4 | 695 | -20 | 160 | 892 | -30 | -15 | 331 | 34 | -25 | 331 | 12 |
| B103 | 4 | 725 | -20 | 95 | 902 | -40 | -15 | 326 | 36 | -25 | 326 | 10 |
| B104 | 6 | 665 | -20 | 85 | 793 | -35 | -20 | 341 | 31 | -20 | 341 | 11 |
| C105 | 7 | 645 | -20 | 110 | 857 | -35 | -20 | 329 | 30 | -5 | 329 | 20 |
| C106 | 5 | 645 | -20 | 170 | 851 | -35 | -30 | 389 | 31 | -10 | 389 | 9 |
| D107 | 4 | 675 | -20 | 65 | 904 | -45 | -10 | 311 | 35 | -35 | 311 | 10 |
| D108 | 6 | 675 | -20 | 65 | 892 | -45 | -20 | 333 | 32 | -60 | 333 | 13 |
| D109 | 6 | 690 | -20 | 180 | 893 | -45 | -15 | 291 | 37 | -60 | 291 | 8 |
| E110 | 8 | 645 | -20 | 80 | 849 | -30 | -35 | 397 | 32 | -55 | 397 | 12 |
| E111 | 4 | 655 | -20 | 80 | 858 | -30 | -30 | 374 | 39 | -25 | 374 | 8 |
| F112 | 5 | 700 | -20 | 45 | 901 | -40 | -15 | 290 | 44 | -50 | 290 | 7 |
| F113 | 4 | 700 | -20 | 15 | 896 | -40 | -15 | 321 | 37 | -45 | 321 | 13 |
| B105 | 5 | 670 | -20 | 130 | 897 | -25 | -20 | 336 | 31 | 5 | 336 | 18 |
| B106 | 5 | 670 | -20 | 90 | 888 | -25 | -35 | 319 | 31 | -20 | 319 | 17 |
| D110 | 6 | 675 | -20 | 65 | 893 | -45 | -20 | 337 | 32 | 5 | 337 | 15 |

**Tabelle 3**

| Nr. | ϑ₇ | T₇ | T_{P7} | D |
|---|---|---|---|---|
| A101 | 6 | 450 | -20 | 0,1 |
| B102 | 9 | 443 | -25 | 0,3 |
| B103 | 7 | 446 | -25 | 0,2 |
| B104 | 13 | 451 | -20 | 0,5 |
| C105 | 20 | 453 | -5 | 0,2 |
| C106 | 17 | 450 | -10 | 0,3 |
| D107 | 16 | 441 | -35 | 0,5 |
| D108 | 18 | 453 | -60 | 0,6 |
| D109 | 80 | 447 | -60 | 0,95 |
| E110 | 19 | 450 | -55 | 0,1 |
| E111 | 21 | 451 | -25 | 0,4 |
| F112 | 97 | 443 | -50 | 0,3 |
| F113 | 14 | 447 | -45 | 0,25 |
| B105 | 15 | 451 | 5 | 0,2 |
| B106 | 18 | 454 | -20 | 0,15 |
| D110 | 14 | 459 | 5 | 0,45 |

**Tabelle 4**

| Nr. | Bainit + Martensit | Anteil Angelassener Martensit | Restaustenit | Ferrit | Rp0,2 | Rm | A80 | Rauheit Ra | Spitzenzahl Rpc |
|---|---|---|---|---|---|---|---|---|---|
| A101 | 77 | 40% | 3 | 20 | 585 | 883 | 17 | 0,65 | 55 |
| B102 | 84 | 88% | 12 | 4 | 880 | 1199 | 16 | 0,8 | 52 |
| B103 | 88 | 91% | 11 | 1 | 940 | 1181 | 14 | 0,7 | 54 |
| B104 | 84 | 50% | 8 | 8 | 719 | 1245 | 10 | 1,3 | 58 |
| C105 | 94 | 56% | 6 | 0 | 759 | 1091 | 10 | 0,8 | 50 |
| C106 | 82 | 31% | 3 | 15 | 673 | 1101 | 13 | 0,9 | 51 |
| D107 | 88 | 80% | 10 | 2 | 900 | 1055 | 16 | 1,2 | 57 |
| D108 | 90 | 76% | 9 | 1 | 853 | 1021 | 13 | 1,4 | 60 |
| D109 | 81 | 81% | 14 | 5 | 843 | 1098 | 17 | 2,1 | 71 |
| E110 | 82 | 47% | 3 | 15 | 679 | 1209 | 9 | 0,7 | 55 |
| E111 | 93 | 54% | 3 | 4 | 873 | 1219 | 6 | 1,1 | 56 |
| F112 | 84 | 89% | 16 | 0 | 1239 | 1482 | 17 | 1 | 54 |
| F113 | 78 | 93% | 17 | 5 | 1158 | 1489 | 22 | 1 | 53 |
| B105 | 80 | 88% | 15 | 5 | 891 | 1197 | 16 | 1,9 | 61 |
| B106 | 88 | 97% | 12 | 0 | 922 | 1184 | 15 | 0,65 | 55 |
| D110 | 86 | 78% | 2 | 12 | 849 | 1001 | 8 | 2,1 | 59 |

## Patentansprüche

1. Verfahren zur Herstellung eines hochfesten Stahlflachprodukt umfassend mindestens die folgenden Arbeitsschritte:
a. Bereitstellen eines kaltgewalzten Stahlflachprodukt, welcher einen Stahl umfasst, der aus den folgenden Elementen besteht:
| | |
|---|---|
| C: | 0,10 - 0,5 %; |
| Mn: | 1,0 - 3,0 %; |
| Si: | 0,9 - 1,7 %; |
| P: | ≤ 0,020 %; |
| S: | ≤ 0,005 %; |
| N: | ≤ 0,010 %; |
sowie optional eines oder mehrere der folgenden Elemente:
| | |
|---|---|
| Al: | 0,01 - 1,5 %; |
| Cr: | 0,05 - 1 %; |
| Mo: | 0,05 - 0,2 %; |
| B: | 0,0004 - 0,002 %; |
| Cu: | 0,05 - 0,2 %; |
$0,005 % \leq Ti + Nb + V \leq 0 ,2 %$ und als Rest aus Eisen und unvermeidbaren Elementen.
b. Aufheizen des kaltgewalzten Stahlflachprodukts auf eine Ofeneintrittstemperatur.
c. Aufheizen des kaltgewalzten Stahlflachprodukts von T₀ in einer Atmosphäre A₁ auf eine Temperatur T₁, wobei T1 = 650 °C - 750 °C und der Taupunkt T_{P1} der Atmosphäre A₁ im Bereich (-60 °C) bis (-5 °C) liegt.
d. Aufheizen und Durchwärmen des kaltgewalzten Stahlflachprodukts bei einer Temperatur T₄ für t₄ = 5 s - 300 s, wobei T₁ ≤ T₄ ≤ 950 °C und T₄ ≥ A_{c3} - 30 °C, das Durchwärmen in einer Atmosphäre A₄ erfolgt und der Taupunkt T_{P4} der Atmosphäre A₄ im Bereich (-60 °C) bis (-0 °C) liegt.
e. Abkühlen des kaltgewalzten Stahlflachprodukts mit einer Abkühlrate υ₅ = 10 °C/s - 100 °C/s in einer Atmosphäre A₅ auf eine Temperatur T₅, wobei T₅ = (T_{MS} +40 °C) - (T_{MS} -175 °C) und T₅ ≤ 550 °C und der Taupunkt T_{P5} der Atmosphäre A₅ im Bereich (-60 °C) bis (-0 °C) liegt.
f. Einstellen und Halten des kaltgewalzten Stahlflachprodukts auf einer Temperatur T₆ in einer Atmosphäre A₆ für eine Haltezeit t₆ = 1 s - 60 s, wobei T₆ = T_{MS} - (T_{MS} - 175 °C), und der Taupunkt T_{P6} der Atmosphäre A₆ im Bereich (-60 °C) bis (-5 °C) liegt.
g. Wiederaufheizen des kaltgewalzten Stahlflachprodukts mit einer Aufheizrate υ₇ = 2 °C/s - 100 °C/s in einer Atmosphäre A₇ auf eine Temperatur T₇, wobei T_{MS} < T₇ ≤ 510 °C und der Taupunkt T_{P7} der Atmosphäre A₇ im Bereich (-60 °C) bis (-5 °C) liegt.
h. Einstellen und Halten des kaltgewalzten Stahlflachprodukts auf einer Temperatur T₈, wobei T_{MS} < T₈ ≤ 510 °C, in einer Atmosphäre A₈ für eine Gesamtzeit für das Wiederaufheizen, Einstellen und Halten von t₈ = 10 s - 600 s, wobei der Taupunkt T_{P8} der Atmosphäre A₈ im Bereich (-60 °C) bis (-5 °C) liegt.
i. Abkühlen des kaltgewalzten Stahlflachprodukts mit einer Abkühlrate υ₁₀ > 5 °C/s auf eine Temperatur T₁₀, wobei T₁₀ ≤ 60 °C.
j. Dressieren des Stahlflachprodukts mit mindestens einem Umformstich und einem Gesamtdressiergrad D = 0,1 % - 0,8 %.

2. Verfahren nach Anspruch 1, **dadurch gekennzeichnet, dass** in Arbeitsschritt c) zwischen 500 °C und T₁ die Aufheizrate υ₁ = 2 °C/s - 50 °C/s.

3. Verfahren nach den Ansprüchen 1 und 2, **dadurch gekennzeichnet, dass** in Arbeitsschritt d) das Durchwärmen als Halten bei einer konstanten Temperatur T₄ erfolgt.

4. Verfahren nach den Ansprüchen 1 bis 3, **dadurch gekennzeichnet, dass** in Arbeitsschritt d) das Aufheizen von T₁ auf T₄ mit einer Aufheizrate υ₂ = 0,5 °C/s - 10 °C/s erfolgt.

5. Verfahren nach den Ansprüchen 1 bis 4, **dadurch gekennzeichnet, dass** für die Atmosphäre A₄ aus H₂O/H₂ < 0,957 gilt.

6. Verfahren nach den Ansprüchen 1 bis 5, **dadurch gekennzeichnet, dass** das Stahlflachprodukt in den Schritten b) bis h) mittels Ofenrollen durch einen Ofen bewegt wird, wobei mindestens eine der verwendeten Ofenrollen eine Beschichtung mit einer Mikrohärte ≥ 750 HV0,3 und eine Rauheit Rₐ = 3,0 µm - 8 µm aufweist.

7. Verfahren nach den Ansprüchen 1 bis 6, **dadurch gekennzeichnet, dass** das Stahlflachprodukt mit einer Zusatzbeschichtung oder Konversionsschicht versehen wird.

8. Verfahren nach den Ansprüchen 1 bis 7, **dadurch gekennzeichnet, dass** das Stahlflachprodukt mit einer metallischen Korrosionsschutzschicht auf Zn-Basis beschichtet wird.

9. Verfahren nach den Ansprüchen 1 bis 8, **dadurch gekennzeichnet, dass** die Wiedererwärmungstemperatur T₇ ≤ 400 °C.

10. Verfahren nach den Ansprüchen 1 bis 9, **dadurch gekennzeichnet, dass** während des Dressierschritts j eine stochastische Oberflächentexturierung aufgebracht wird.

11. Hochfestes Stahlflachprodukt, mit einer Zugfestigkeit Rm = 900 MPa - 1500 MPa, eine Dehngrenze Rp02≥ 680 MPA und einer Dehnung A80=7 % - 25 %, welches einen Stahl umfasst, der aus den folgenden Elemente besteht:
| | |
|---|---|
| C: | 0,10 - 0,5 %; |
| Mn: | 1,0 - 3,0 %; |
| Si: | 0,9 - 1,7 %; |
| P: | ≤ 0,020 %; |
| S: | ≤ 0,005 %; |
| N: | ≤ 0,010 %; |
sowie optional eines oder mehrere der folgenden Elemente
| | |
|---|---|
| Al: | 0,01 - 1,5 %; |
| Cr: | 0,05 - 1 %; |
| Mo: | 0,05 - 0,2 %; |
| B: | 0,0004 - 0,002 %; |
| Cu: | 0,05 - 0,2 %; |
$0,005 % \leq Ti + Nb + V \leq 0 ,2 %;$
und als Rest aus Eisen und unvermeidbaren Elementen,
wobei das Stahlflachprodukt ein Gefüge aufweist, das zu ≥ 80 % aus Bainit und/oder Martensit, wovon mindestens 75 % des Martensits angelassen ist, ≥ 5 % Restaustenit und ≤ 10 % Ferrit besteht **dadurch gekennzeichnet, dass** die Oberfläche des Stahlflachprodukts eine Rauheit *Rₐ* = 0,5 *µm* -1,8 *µm* und einer Spitzenzahl *R_{PC}* ≥ 40 cm⁻¹ aufweist.

12. Hochfestes Stahlflachprodukt nach Anspruch 11 **dadurch gekennzeichnet, dass** das Verhältnis Restaustenitanteil im Werkstoff RA_{Bulk} im Vergleich zum Restaustenitanteil in der Oberflächenschicht RA_{Surface}, welche 10 µm von der Oberfläche ausgeht, RA_{_Surface} / RA_{Bulk} ≥ 80 %.

13. Hochfestes Stahlflachprodukt nach den Ansprüchen 11 bis 12, **dadurch gekennzeichnet, dass** es einen Biegewinkel > 80 % und eine Lochaufweitung > 25 % aufweist.

14. Bauteil für den strukturellen Leichtbau im Automobilbau, geformt aus einem Stahlflachprodukt nach den Ansprüchen 11 bis 13.
